# EUROPÄISCHE PATENTSCHRIFT

(11) **EP 0 353 804 B1**
(45) Veröffentlichungstag und Bekanntmachung des Hinweises auf die Patenterteilung: **04.05.1994**
(21) Anmeldenummer: 89201831.8
(22) Anmeldetag: 11.07.1989
(51) Int. Cl.: C21C 1/10, C22C 37/04, C22C 35/00

(54) **Verfahren zur Herstellung von Gusseisen mit Kugelgraphit und/oder Vermiculargraphit**
Process for the production of cast iron with spheroidal graphite and/or vermicular graphite
Procédé de préparation de fonte à graphite sphéroidal et/ou vermiculaire

(30) Priorität: 16.07.1988 DE 3824175
(43) Veröffentlichungstag der Anmeldung: 07.02.1990
(73) Patentinhaber: SKW Trostberg Aktiengesellschaft, 83308 Trostberg (DE)
(72) Erfinder: Best, Jürgen Klaus, Dr., D-6380 Bad Homburg v.d.H (DE)
(74) Vertreter: Huber, Bernhard, Dipl.-Chem.

(56) Entgegenhaltungen:
- EP-A- 0 030 043
- DE-A- 2 603 412
- DE-B- 1 302 000
- DE-B- 1 758 286
- US-A- 3 459 541

## Beschreibung

Die Erfindung betrifft ein Verfahren zur Herstellung von Gußeisen mit Kugelgraphit und/oder Vermiculargraphit durch Behandeln der Gußeisenschmelze mit einem von einem Mantelwerkstoff aus Metall umschlossenen, Magnesium oder Magnesium und Seltene Erdmetalle enthaltenden Behandlungsmittel.

Zur Herstellung von Gußeisen mit Kugelgraphit ist es bekannt, die Gußeisenschmelze mit die Kugelgraphitbildung induzierenden Elementen zu behandeln, wie Alkali- oder Erdalkalimetalle, Magnesium oder Metalle der Seltenen Erden. Die beiden letzteren werden in der technischen Praxis bevorzugt. Magnesium kann in reiner metallischer Form eingesetzt werden, wobei man sich geeigneter Vorrichtungen bedient, die der hohen Reaktivität des Metalls bei der Schmelzbehandlung in sicherer Weise Rechnung tragen. Eine vereinfachte Handhabung bieten magnesiumhaltige Vorlegierungen, die z.B. als schmelzgegossene Formkörper oder als gepreßte Pulverkörper bzw. Briketts üblicherweise im Tauchverfahren oder Übergießverfahren eingesetzt werden. Magnesiumhaltige Behandlungsmittel sind auch als sogenannte Fülldrähte aus der DE-A-2 603 412 bekannt, wobei die pulverförmige Legierung als gepreßter Kerndraht von einem hochschmelzenden Metallmantel, wie Stahlmantel umschlossen ist.

EP-A-0 030 043 beschäftigt sich mit einem drahtförmigen siliciumfreien Behandlungsmittel für Metallschmelzen, welches als Drahtfüllung Mg, Ca, und Seltene Erden sowie mindestens eines der Elemente Fe, Ni und Mn enthält. Der Mantelwerkstoff des genannten Fülldrahtes besteht aus Eisen oder Stahl. US-A-3 459 541 beschäftigt sich mit einem Verfahren zur Behandlung von Gußeisenschmelzen, welches die Zugabe von gepreßten Briketts aus Mg und Späne aus Eisen-, Stahl- oder Gußeisenabfällen beinhaltet.

Legierungskomponenten des Magnesiums oder der Metalle der Seltenen Erden sind in den überwiegenden Fällen Calcium, Aluminium, Silicium, Nickel und Eisen. Übliche Legierungen haben beispielsweise die Zusammensetzung 5,5 bis 6,5 % Mg, 1,5 bis 2,5 % Ca, 0,5 bis 1,5 % Al, 45 bis 50 % Si, Rest Fe.

Es ist ersichtlich, daß in einer Gußeisenschmelze, die für den erstrebten Zweck nur einmal mit einer Mg-Vorlegierung behandelt wird, der Einfluß der anderen, nicht induzierend wirkenden Legierungskomponenten, wie Silicium und Aluminium, auf die Basiseisenschmelze, nicht vernachlässigt werden kann; dies ist beispielsweise der Fall bei der Behandlung der Gußeisenschmelze mit Mg-haltigen Vorlegierungen auf Basis von z.B. Ferrosilicium in der Behandlungspfanne oder bei der Behandlung in der Gießform.

Hingegen erfordern Verfahrensweisen in sogenannten Vergießöfen in aller Regel besondere Aufmerksamkeit. In Abhängigkeit von den örtlichen Gegebenheiten solcher Vergießöfen, wie Bauweise, Alter, unterschiedlichste Fertigungsprogramme, z.B. Kugelgraphiteisen, Vermiculargraphiteisen, nickellegiertes Gußeisen usw., läßt sich der gewünschte Restmagnesiumgehalt der behandelten Schmelze in den überwiegenden Fällen nur in einer sogenannten Über- oder Unterbehandlung oder in einer Mehrfachbehandlung der Basisschmelzen mit einem Magnesiumträger einstellen. Ersichtlich wird durch eine z.B. Überbehandlung mit üblichen magnesiumhaltigen Vorlegierungen aber auch die Zusammensetzung des Basiseisens in meist unerwünschter Weise verändert, beispielsweise Veränderung des Gehaltes an z.B. Si, C, Al, Mn.

Eine unerwünschte Änderung der Analyse des Basiseisens bei der Magnesiumbehandlung von Eisenschmelzen läßt sich im Prinzip dadurch vermeiden, daß die Mg-Behandlung z.B. mit einem Produkt vorgenommen wird, das aus Reinmagnesium besteht. Ein solches Produkt ist unter den Bedingungen der Eisenschmelzen hochreaktiv und nur mit hohem technischen und apparativen Aufwand einzusetzen und daher wenig wirtschaftlich Außerdem läßt sich mit Reinmagnesium der angestrebte sogenannte Restmagnesium-Gehalt erfahrungsgemäß in der technischen Praxis nicht hinreichend genau und reproduzierbar einstellen.

Der Erfindung liegt die Aufgabe zugrunde ein Behandlungsverfahren für Gußeisenschmelzen unter Verwendung eines magnesiumhaltigen Behandlungsmittels anzugeben, bei dem die Basisschmelze auch bei überhöhter Zugabe des Mittels keine nennenswerte Abweichung von ihrer Richtanalyse erfährt.

Die Erfindung löst die Aufgabe, ausgehend von einem Verfahren zur Herstellung von Gußeisen mit Kugelgraphit und/oder mit Vermiculargraphit durch Behandeln der Gußeisenschmelze mit einem von einem Mantelwerkstoff aus Metall umschlossenen, Magnesium oder Magnesium und Seltene Erdmetalle enthaltenden Behandlungsmittel in Form eines gefüllten Drahtes, dadurch gekennzeichnet, daß dessen Zusammensetzung folgende ist:

Das im Verfahren der Erfindung eingesetzte magnesiumhaltige Behandlungsmittel muß als wesentliche Komponenten insbesondere Kohlenstoff, Silicium und Mangan enthalten.

Zur Behandlung gemäß dem Verfahren der Erfindung geeignete Gußeisenschmelzen sind beispeilsweise solche zur Herstellung von Gußeisen mit Kugelgraphit der Analyse:

oder Gußeisenschmelzen zur Herstellung von Gußeisen mit Vermiculargraphit der Analyse:

oder Gußeisenschmelzen zur Herstellung von legiertem Gußeisen mit Kugelgraphit der Analyse:

Die Herstellung des im Verfahren der Erfindung verwendeten Mg-haltigen Behandlungsmittels erfolgt nach an sich bekannten Methoden. Beispielsweise werden die einzelnen Komponenten in Pulverform gebracht und die verschiedenen Pulver zur gewünschten Zusammensetzung vermischt, wie Pulver aus Graphit, Magnesium, FeSiMg, Eisenpulver zu einem Behandlungsmittel, beispielsweise der Zusammensetzung: 3,6 Gew.-% C, 2,2 Gew.-% Si, 0,11 Gew.-% Mn, 16,0 Gew.-% Mg, 0,1 Gew.-% Cu, Rest Fe.

Das Mg-haltige Behandlungsmittel wird in Form eines Fülldrahtes verwendet, wobei das Behandlungspulver von einem Metallmantel umschlossen ist. Der Mantelwerkstoff ist im allgemeinen Stahl; es können aber auch Ummantelungen der Kernfüllung aus Nickel und Nickel-Legierungen verwendet werden. Ein Mantelwerkstoff aus Nickellegierungen wird im erfindungsgemäßen Verfahren dann verwendet, wenn z. B. ein austenitisches Gußeisen mit Kugelgraphit hergestellt werden soll.

Die Vorteile des Verfahrens der Erfindung sind darin zu sehen, daß insbesondere im Zusammenhang mit einem Vergießofen die Zugabemenge des Mg-haltigen Behandlungsmittels in weiten Grenzen variiert werden kann, ohne daß sich die Zusammensetzung des Gußeisens, außer im Mg-Gehalt oder im Gehalt an Mg und SE-Metallen, nennenswert ändert.

Die Erfindung wird anhand der nachstehenden Beispiele näher und beispielhaft erläutert.

In den nachfolgenden in der Tabelle aufgeführten Beispielen wurden Basiseisen unterschiedlicher Analyse in einem Netzfrequenz-Induktionsofen erschmolzen und anschließend in einem an sich bekannten Behandlungsgefäß mit einem Magnesium bzw. Magnesium und Seltene Erdmetalle enthaltenden Behandlungsmittel bei Temperaturen zwischen 1460 und 1500°C behandelt. Das Behandlungsmittel bestand aus einem Fülldraht mit einem Außendurchmesser zwischen 5 und 6,5 mm. Der das Behandlungspulver einhüllende Stahlmantel hatte eine Dicke von 0,35 mm. An Proben des behandelten Eisens wurden die chemische Zusammensetzung sowie an Schliffbildern Art und Menge der Graphitausbildung ermittelt.

## Patentansprüche

1. Verfahren zur Herstellung von Gußeisen mit Kugelgraphit und/oder Vermiculargraphit durch Behandeln der Gußeisenschmelze mit einem von einem Mantelwerkstoff aus Metall umschlossenen, Magnesium oder Magnesium und Seltene Erdmetalle enthaltenden Behandlungsmittel in Form eines gefüllten Drahtes, dadurch gekennzeichnet, daß das Behandlungsmittel folgende Zusammensetzung aufweist:
1,00 bis 45,00 Gew.-% Magnesium
3,00 bis 5,00 Gew.-% Kohlenstoff
1,50 bis 6,00 Gew.-% Silicium
0,10 bis 0,60 Gew.-% Mangan
max. 0,05 Gew.-% Phosphor
max. 0,01 Gew.-% Schwefel
0 bis 5,00 Gew.-% Seltene Erdmetalle
0 bis 0,20 Gew.-% Titan
0 bis 6,00 Gew.-% Chrom
0 bis 1,00 Gew.-% Kupfer
0 bis 40,00 Gew.-% Nickel
Rest Eisen

2. Verfahren nach Anspruch 1, dadurch gekennzeichnet, daß der Mantelwerkstoff Stahl oder Nickel oder eine Nickel-Legierung ist.

## Claims

1. Process for the production of cast iron with spheroidal graphite and/or vermicular graphite by treatment of the cast iron melts with a treatment agent in the form of a filled wire, enclosed by a casing material of metal, containing magnesium or magnesium and rare earth metals, characterised in that the treatment agent has the following composition:
1.00 to 45.00 wt.% magnesium
3.00 to 5.00 wt.% carbon
1.50 to 6.00 wt.% silicon
0.10 to 0.60 wt.% manganese
max 0.05 wt.% phosphorus
max. 0.01 wt.% sulphur
0 to 5.00 wt.% rare earth metals
0 to 0.20 wt.% titanium
0 to 6.00 wt.% chromium
0 to 1.00 wt.% copper
0 to 40.00 wt.% nickel
remainder iron

2. Process according to claim 1, characterised in that the casing material is steel or nickel or a nickel alloy.

## Revendications

1. Procédé de préparation de fonte à graphite sphéroïdal et/ou graphite vermiculaire par traitement de la masse fondue de fonte avec un agent de traitement contenant du magnésium ou du magnésium et des métaux des terres rares sous forme d'un fil fourré, entouré d'une gaine en métal, caractérisé en ce que l'agent de traitement présente la composition suivante:
1,00 à 45,00 % en masse de magnésium
3,00 à 5,00 % en masse de carbone
1,50 à 6,00 % en masse de silicium
0,10 à 0,60 % en masse de manganèse
max. 0,05 % en masse de phosphore
max. 0,01 % en masse de soufre
0 à 5,00 % en masse de métaux des terres rares
0 à 0,20 % en masse de titane
0 à 6,00 % en masse de chrome
0 à 1,00 % en masse de cuivre
0 à 40,00 % en masse de nickel
reste fer

2. Procédé selon la revendication 1, caractérisé en ce que la matière de la gaine est de l'acier ou du nickel ou un alliage de nickel.
